# EUROPÄISCHE PATENTSCHRIFT

(11) **EP 1 171 404 B1**
(45) Veröffentlichungstag und Bekanntmachung des Hinweises auf die Patenterteilung: **10.12.2008**
(21) Anmeldenummer: 00906201.9
(22) Anmeldetag: 15.01.2000
(51) Int. Cl.: C06D 5/10, C06B 47/04

(54) **GASERZEUGENDE STOFFE**
GAS-GENERATING SUBSTANCES
SUBSTANCES GAZOGENES

(30) Priorität: 19.02.1999 DE 19907241
(43) Veröffentlichungstag der Anmeldung: 16.01.2002
(73) Patentinhaber: Delphi Technologies, Inc., Troy, MI 48007 (US)
(72) Erfinder: BLEY, Ulrich, D-90408 Nürnberg (DE); BREDE, Uwe, D-90765 Fürth (DE); HAGEL, Rainer, D-91058 Erlangen (DE); REDECKER, Klaus, D-90431 Nürnberg (DE)
(74) Vertreter: Denton, Michael John
(86) Internationale Anmeldenummer: PCT/EP2000/000274
(87) Internationale Veröffentlichungsnummer: WO 2000/048967

(56) Entgegenhaltungen:
- EP-A- 0 673 809
- EP-A- 0 825 074
- WO-A-99/15377
- WO-A-99/32334
- DE-A- 19 623 112
- DE-A- 19 704 587
- GB-A- 2 320 557
- US-A- 3 068 641
- CHEMICAL ABSTRACTS, vol. 123, no. 12, 18. September 1995 (1995-09-18) Columbus, Ohio, US; abstract no. 148304f, M. MITSUNO ET AL.: "Combustion characteristics of gas hybrid rockets" Seite 261; XP000663466 & KAYAKU GAKKAISHI, Bd. 56, Nr. 3, 1995, Seiten 119-123,

## Beschreibung

Die Erfindung betrifft gaserzeugende Stoffe, insbesondere für Gasgeneratoren in Gurtstraffern und aufblasbaren Aufprallkissen (Airbags) zum Schutz von Kraftfahrzeug-Insassen vor Verletzungen.

Bei den derzeit verwendeten Gasgeneratoren für aufblasbare Aufprallkissen wird als brennbares gasentwickelndes Material ein Gassatz in Tabletten-, Scheibenform oder als Granulat bzw. z. B. in Nudelform verwendet. Beim Abbrand erzeugt dieser Gassatz das Nutz- oder Druckgas zum Aufblasen des Aufprallkissens. Der Nachteil bei der Verbrennung fester gasentwickelnder Materialien besteht in dem recht hohen bei der Verbrennung entstehenden Schlackenanteil, der mehr als 50 % der eingesetzten Gassatzmasse ausmachen kann. Aufgrund der Schlacke- und Staubbildung bei der Verbrennung sind aufwendige Filterstufen im Gasgenerator erforderlich, um Schlacke- und Staubpartikel zurückzuhalten. Andernfalls würde beim Austritt dieser Partikel das Aufprallkissen beschädigt und die Insassen können in Gefahr gebracht werden.

Als Alternative zu diesen Gassätzen existieren Generatoren mit komprimierten Gasen oder Luft. Zur Bildung eines ausreichenden Gasvolumens sind sehr hohe Ladedrücke erforderlich, da beim Abströmen der Gase eine Abkühlung stattfindet und kein Volumengewinn durch exotherme Reaktionen wie bei Feststoffmischungen erzielt wird. Zur Kompensation der Abkühlung wird häufig ein Festbrenntreibstoff verwendet, der durch die Wärmetönung bei seinem Abbrand und die zusätzliche Gasentwicklung erst die Funktion dieses Gasgenerators sicherstellt.

In der Die 197 04 587 A1 wird eine Notanbtasvörrichtung für Unterwasserfahrzeuge beschrieben, die neben Lachgas als Oxidationsmittel einen Festkörper großer Oberfläche als Reaktionskörper aus vorzugsweise Metall, Kohlenstoff und/oder aus Kunststoff besteht. Gaserzeugendes Systeme, die.für Gasgeneratoren in Gurtstraffern und aufblasbaren Aufprallkissen (Airbags) zum Schutz von Kraftfahrzeug-Insassen vor Verletzungen verwendet werden sollen, werden nicht beschrieben.

Das US-Patent 5,573,391 offenbart eine Brennvorrichtung und ein Verfahren zum Reduzieren von Stickstoffoxiden, welche während der Verbrennung von gasförmigem Treibstoff gebildet werden. Bei diesem Verfahren wird zunächst primärer gasförmiger Treibstoff und Luft im Überschuss kombiniert, um eine Treibstoff/Luft-Mischung, welche treibstoffarm ist, zu bilden. Diese Mischung wird dann in eine primäre Verbrennungszone eingeführt und verbrannt, um primäre Verbrennungsprodukte zu bilden. Die primären Verbrennungsprodukte werden dann zusammen mit sekundärem gasförmigem Treibstoff in eine sekundäre Verbrennungszone eingeführt, um diesen zu verbrennen und sekundäre Verbrennungsprodukte zu bilden. Um den Anteil von Stickstoffoxiden in diesen sekundären Verbrennungsprodukten zu reduzieren, wird wenigstens ein Teil der sekundären Verbrennungsprodukte zu der primären Verbrennungszone rezirkuliert.

Der Erfindung liegt die Aufgabe zugrunde, ein gasentwickelndes Material für einen Gasgenerator, insbesondere für einen Gurtstraffer oder für ein aufblasbares Aufprallkissen zum Schutz eines Kraftfahrzeug-Insassen vor Verletzungen bereitzustellen, bei dem Schlackerückhalteeinrichtungen nicht erforderlich sind.

Erfindungsgemäß wird diese Aufgabe gelöst durch die Bereitstellung eines gaserzeugenden Systems, welches mindestens aus einem Gemisch aus Stickstoffmonoxid oder Lachgas mit Stickstoffmonoxid, einem oder mehreren Brennstoffen, die bei Zimmertemperatur und Normaldruck fest sind und einer Anzündvorrichtung mit einer Anzündladung besteht, wobei als Brennstoff Polymere aus der Gruppe der Kohlenwasserstoffe wie Ethylen, Propylen, Isopren, Styrol, sauerstoffenthaltende Verbindungen, die sich beispielsweise von Carbonsäuren wie Polyvinylacetaten, Polymethacrylaten, Polyterephthalaten, von Polyestern, Polyethern, Polycarbonaten, Polyoximethylenen, von Oligo- und Polysacchariden wie Zucker, Cellulose, Stärke, von Polyvinylacetalen und/oder Polyvinylalkoholen ableiten, Harnstoff, organische Säuren, beispielsweise Fumarsäure, Ascorbinsäure und/oder Oxalsäure, Kork, Holz, Aluminum, Titan und/oder Nichtmetalle, beispielsweise Bor, Silizium, Nitride, Azide und/oder anorganische Benzol (B₃N₃) eingesetzt wird und die Anzündvorrichtung das Gas-/ Feststoffgemisch entzündet.

Als gasentwickelndes Material kann Lachgas (N₂O) mit NO als Oxidationsmittel in Verbindung mit festen Brennstoffen bzw. Gemischen eingesetzt werden, die sich nach Anzündung kontrolliert im Verbrennungsraum zu schlackefreien oder weitgehend schlackefreien gasförmigen Reaktionsprodukten umsetzen. Das unter Druck stehende Lachgas wird zusammen mit den festen Brennstoffen durch eine Anzündvorrichtung mit einer Anzündladung gezündet. Als Anzündladung kann beispielsweise, ein explodierender Draht oder eine Zündbrükke ggf. unter Verstärkung mit einer Boosterladung zu einer partikelreichen, heißen Flamme verwendet werden.

Die Anzündschwaden und heißen Verbrennungsgase entzünden das Gas-/ Feststoffgemisch. Dieses verbrennt im Verbrennungsraum, ohne daß feste Partikel zurückbleiben. Auf Filterstufen, die mindestens einer Austrittsöffnung der Gasgenerator-Gehäusewand vorgelagert sind, kann bei Verwendung des erfindungsmäßigen Gas/Feststoffgemisches daher verzichtet werden. Sofern Filterstufen vorgesehen sind, dienen diese ausschließlich Kühlzwecken. Die Kühlung kann aber auch auf andere Weise erfolgen, indem etwa dem Verbrennungsraum ein Verteilerraum des Gehäuses nachgeschaltet ist, von dem aus die Verbrennungsgase über mindestens eine Austrittsöffnung nach außen gelangen.

Erfindungsgemäß werden Gase oder Gasgemische mit niedrigem Ladedruck vorgeschlagen, die beim Abbrand infolge Exothermie eine Volumenvervielfachung ergeben und keinerlei Filter benötigen. Das erfindungsgemäß einsetzbare Gas oder Gasgemisch besteht aus dem Oxidationsmittel. Zur Vermeidung von hohen Ladedrücken wird auf Sauerstoff oder Luft als Oxidationsmittel verzichtet. In Distickstoffmonoxid (Lachgas) liegt ein Gas vor, das sich leicht verflüssigen läßt (kritischer Druck: 72,7 bar, kritische Temperatur: 36,4°C). Die Oxidationskapazität ist doppelt so hoch wie die von Luft und im Gegensatz zu reinem Sauerstoff oder Luft verhält sich Lachgas bis mindestens 200°C als Inertgas, wodurch stille Oxidationsprozesse auch bei Hochtemperaturlagerung verhindert werden. Im Gemisch mit Lachgas oder als alleiniges gasförmiges Oxidationsmittel wird Stickstoffmonoxid (NO/N₂O, kritischer Druck 64 bar, kritische Temperatur - 93 °C) eingesetzt. Zur Steuerung der Reaktivität der Gase können Inertgase (Kohlensäure, Luft, Helium, Neon, Argon) zugegeben werden. Die Verwendung von Stickstoffmonoxid hat den Vorteil, daß kondensierte Anteile, die während der Abbrandreaktion erst verdampfen müssen, nicht gebildet werden. Zusätze von geruchsintensiven Gasen wie z. B. Merkaptanen in geringen Mengen können eine schnelle Detektierung von Undichtigkeiten möglich machen. Die Zugabe von z. B. Vanillin verbessert die Geruchseigenschaften der Abbrandschwaden im Anwendungsfall.

Erfindungsgemäß werden als Brennstoffe Polymere aus der Gruppe der Kohlenwasserstoffe eingesetzt, wie Ethylen, Propylen, Isopren, Styrol sowie solche, die auch Sauerstoff enthalten können und sich ableiten von z. B. Carbonsäuren wie Polyvinylacetate, Polymethacrylate, Polyterephthalate und andere Polyester, Polyether, Polycarbonate, aber auch Polyoximethylene, Oligo- und Polysaccharide wie Zucker, Cellulose, Stärke, Polyvinylacetale oder Polyvinylalkohole. Daneben sind jedoch auch weitere Polymere anderer Zusammensetzung einsetzbar, soweit die Reaktionsprodukte keine gefährlichen Bestandteile in unzulässiger Menge wie z. B. von HCl, HCN, HF oder Phosgen enthalten. Als zusätzliche reaktive Bestandteile der Brennstoffe können auch Explosivstoffe eingesetzt werden. Beispiele sind Nitroguanidin (NiGu), Derivate des Tetrazols wie 5-Aminotetrazol, 5-Aminotetrazolnitrat, Bistetrazolamin oder Bitetrazol, Aminoguanidinnitrat, Diaminoguanidinnitrat, Triaminoguanidinnitrat, Guanidinnitrat, Dicyandiamidinnitrat, Diaminoguanidinazotetrazolat, Nitrotriazolon, Dicandiamidinnitrat, Hexogen, Oktogen. Als weitere Brennstoffe können beispielhaft eingesetzt werden Harnstoff, organische Säuren (z. B. fumarsäure, Ascorbinsäure, Oxalsäure), Kork, Holz, Metalle (z. B. Aluminium, Titan) und Nichtmetalle (z. B. Bor, Silizium), Nitride, Azide oder anorganisches Benzol (B₃N₃). Die Brennstoffe können in Form von Pulver, Granulat, Preßkörpern wie z. B. Tabletten oder bei Polymeren z. B. auch als Faserabschnitte oder Faserknäuel, Matten, Geweben, porösen Schäumen z. B. aus Polyurethanen Anwendung finden. Zur Steuerung des Abbrandes können die Ausführungsformen oberflächenbehandelt mit Flüssigkeiten oder pasteusen Stoffen getränkt bzw versetzt sein (Inhibitoren).

Als weitere Zuschläge können Katalysatoren, beispielsweise Ferrocen und Derivate, Eisen- oder Kupferacetylacetonate und/oder Oxidationsmittel wie beispielsweise Nitrate der Alkali- und Erdalkalielemente, Perchlorate der Alkali- und Erdalkalielemente, Ammoniumnitrat, Ammoniumperchlorat, Zinkperoxid, Perborate, Peroxodisulfate, Permanganate, Zinndioxid, Mangandioxid, Oxidationsmittel abgeleitet von den Nitraminen und Mischungen dieser Komponenten und/oder Porositätserzeuger, wie beispielsweise Ammoniumhydrogencarbonat, Acetondicärbonsäure, Azoisobutyronitril und/oder Hohlkugeln aus Kunststoff verwendet werden.

Das Gewichtsverhältnis der Brennstoffe zu Distickstoffmonoxid, sofern enthalten, wird vorzugsweise derart eingestellt, daß nach der Reaktion ein nicht brennbares Gasgemisch entsteht. Dementsprechend sollte das Gewichtsverhältnis der Brennstoffe zu Distickstoffmonoxid den stöchiometrischen Verhältnissen einer (möglichst) vollständigen Verbrennung angepaßt sein. Vorteilhafterweise wird daher Distickstoffmonoxid in einem geringen Überschuß, bezogen auf den Brennstoff, eingesetzt. Die Reaktionsprodukte bestehen dann im wesentlichen aus gasförmigen Stoffen (CO₂, H₂O und N₂). Die erfindungsgemäß beschriebenen Gas-/ Feststoffsysteme ergeben in ihrer Auswahl rückstandsfreie, fast CO- und NOₓ-freie Reaktionsprodukte, wobei die Abbrandeigenschaft über Art, Mengenverhältnis, Geometrie und Konfiguration des Brennstoffs steuerbar ist.

## Patentansprüche

1. Gaserzeugendes System, **dadurch gekennzeichnet, dass** es mindestens aus einem Gemisch aus Stickstoffmonoxid oder Lachgas mit Stickstoffmonoxid, einem oder mehreren Brennstoffen, die bei Zimmertemperatur und Normaldruck fest sind und einer Anzündvorrichtung mit einer Anzündladung besteht, wobei als Brennstoff Polymere aus der Gruppe der Kohlenwasserstoffe wie Ethylen, Propylen, Isopren, Styrol, sauerstoffenthaltende Verbindungen, die sich beispielsweise von Carbonsäuren wie Polyvinylacetaten, Polymethacrylaten, Polyterephthalaten, von Polyestern, Polyethern, Polycarbonaten, Polyoximethylenen, von Oligo- und Polysacchariden wie Zucker, Cellulose, Stärke, von Polyvinylacetalen und/oder Polyvinylalkoholen ableiten, Harnstoff, organische Säuren, beispielsweise Fumarsäure, Ascorbinsäure und/oder Oxalsäure, Kork, Holz, Aluminium, Titan und/oder Nichtmetalle, beispielsweise Bor, Silizium, Nitride, Azide und/oder anorganisches Benzol (B₃N₃) eingesetzt wird und die Anzündvorrichtung das Gas-/Feststoffgemisch entzündet.

2. Gaserzeugendes System nach Anspruch 1, **dadurch gekennzeichnet, dass** als Anzündladung ein explodierender Draht oder eine Zündbrücke verwendet wird.

3. Gaserzeugendes System gemäß Anspruch 1 oder 2, **dadurch gekennzeichnet, dass** es zur Steuerung der Reaktivität der Gase zusätzlich Inertgase, vorzugsweise Kohlensäure, Luft, Helium, Neon und/oder Argon enthält.

4. Gaserzeugendes System gemäß einem oder mehreren der Ansprüche 1 bis 3, **dadurch gekennzeichnet, dass** es Zusätze von geruchsintensiven Gasen wie z. B. Merkaptanen in geringen Mengen zur Detektierung von Undichtigkeiten enthält.

5. Gaserzeugendes System gemäß einem oder mehreren der Ansprüche 1 bis 4, **dadurch gekennzeichnet, dass** es Zusätze zur Verbesserung der Geruchseigenschaften der Abbrandschwaden im Anwendungsfall enthält.

6. Gaserzeugendes System gemäß Anspruch 5, **dadurch gekennzeichnet, dass** es Vanillin enthält.

7. Gaserzeugendes System gemäß einem oder mehreren der Ansprüche 1 bis 6, **dadurch gekennzeichnet, dass** es als zusätzliche reaktive Bestandteile der Brennstoffe Explosivstoffe enthält.

8. Gaserzeugendes System gemäß einem oder mehreren der Ansprüche 1 bis 7, **dadurch gekennzeichnet, dass** es als reaktive Bestandteile ein oder mehrere Verbindungen aus der Gruppe Nitroguanidin (Ni-Gu), Derivate des Tetrazols wie 5-Aminotetrazol, 5-Aminotetrazolnitrat, Bistetrazolamin oder Bitetrazol, Aminoguanidinnitrat, Diaminoguanidinnitrat, Triaminoguanidinnitrat, Guanidinnitrat, Dicyandiamidinnitrat, Diaminoguanidinazotetrazolat, Nitrotriazolon, Dicandiamidinnitrat, Hexogen, Oktogen enthält.

9. Gaserzeugendes System gemäß einem oder mehreren der Ansprüche 1 bis 8, **dadurch gekennzeichnet, dass** die Brennstoffe in Form von Pulver, Granulat, Presskörpern wie beispielsweise Tabletten oder bei Polymeren in Form von beispielsweise Faserabschnitten oder Faserknäueln, Matten, Geweben, porösen Schäumen beispielsweise aus Polyurethanen eingesetzt werden.

10. Gaserzeugendes System gemäß einem oder mehreren der Ansprüche 1 bis 9, **dadurch gekennzeichnet, dass** zur Steuerung des Abbrandes die Ausführungsformen oberflächenbehandelt, beispielsweise mit Flüssigkeiten oder pasteusen Stoffen getränkt bzw. versetzt sind.

11. Gaserzeugendes System gemäß einem oder mehreren der Ansprüche 1 bis 10, **dadurch gekennzeichnet, dass** es als weitere Zuschläge Katalysatoren, beispielsweise Ferrocen und Derivate, Eisen- oder Kupferacetylacetonate enthält.

12. Gaserzeugendes System gemäß einem oder mehreren der Ansprüche 1 bis 11, **dadurch gekennzeichnet, dass** es als Zuschläge ein oder mehrere Oxidationsmittel wie Nitrate der Alkali- und Erdalkalielemente, Perchlorate der Alkali- und Erdalkalielemente, Ammoniumnitrat, Ammoniumperchlorat, Zinkperoxid, Perborate, Peroxodisulfate, Permanganate, Zinndioxid, Mangandioxid, Oxidationsmittel abgeleitet von den Nitraminen und Mischungen dieser Komponenten, Porositätserzeuger, beispielsweise Ammoniumhydrogencarbonat, Acetondicarbonsäure, Azoisobutyronitril und/oder Hohlkugeln aus Kunststoff enthält.

13. Verwendung eines gaserzeugenden Systems in einem Gasgenerator in Gurtstraffern und aufblasbaren Aufprallkissen (Airbags), **dadurch gekennzeichnet, dass** das System mindestens aus einem Gemisch aus Stickstoffmonoxid oder Lachgas mit Stickstoffmonoxid, einem oder mehreren Brennstoffen, die bei Zimmertemperatur und Normaldruck fest sind und einer Anzündvorrichtung mit einer Anzündladung besteht, wobei als Brennstoff Polymere aus Ethylen, Propylen, Isopren und/oder Styrol, sauerstoffenthaltende Verbindungen, die sich beispielsweise von Carbonsäuren wie Polyvinylacetaten, Polymethacrylaten, Polyterephthalaten, von Polyestern, Polyethern, Polycarbonaten, Polyoximethylenen, von Oligo- und Polysacchariden wie Zucker, Cellulose, Stärke, von Polyvinylacetalen und/oder Polyvinylalkoholen ableiten, Harnstoff, organische Säuren, beispielsweise Fumarsäure, Ascorbinsäure und/oder Oxalsäure, Kork, Holz, Aluminium, Titan und/oder Nichtmetalle, beispielsweise Bor, Silizium, Nitride, Azide und/oder anorganisches Benzol (B₃N₃) eingesetzt wird und die Anzündvorrichtung das Gas-/Feststoffgemisch entzündet.

## Claims

1. Gas-generating system, **characterised in that** it consists at least of a mixture of nitric oxide or nitrous oxide with nitric oxide, one or more fuels which are solid at room temperature and normal pressure, and an ignition device with an ignition charge, polymers from the group of hydrocarbons such as ethylene, propylene, isoprene, styrene, oxygen-containing compounds which are derived for example from carboxylic acids such as polyvinyl acetates, polymethacrylates, polyterephthalates, from polyesters, polyethers, polycarbonates, polyoxymethylenes, from oligo- and polysaccharides such as sugar, cellulose, starch, from polyvinyl acetals and/or polyvinyl alcohols, urea, organic acids, for example fumaric acid, ascorbic acid and/or oxalic acid, cork, wood, aluminium, titanium and/or non-metals, for example boron, silicon, nitrides, azides and/or inorganic benzene (B₃N₃) being used as the fuel, and the ignition device igniting the gas/solid mixture.

2. Gas-generating system according to claim 1, **characterised in that** an exploding wire or an ignition bridge is used as the ignition charge.

3. Gas-generating system according to claim 1 or 2,
**characterised in that** in addition it contains inert gases, preferably carbon dioxide, air, helium, neon and/or argon, to control the reactivity of the gases.

4. Gas-generating system according to one or more of claims 1 to 3, **characterised in that** it contains additions of odour-intensive gases such as e.g. mercaptans in small quantities for the detection of leaks.

5. Gas-generating system according to one or more of claims 1 to 4, **characterised in that** it contains additions for improving the odour properties of combustion vapours in case of application.

6. Gas-generating system according to claim 5, **characterised in that** it contains vanillin.

7. Gas-generating system according to one or more of claims 1 to 6, **characterised in that** it contains explosive substances as additional reactive components of the fuels.

8. Gas-generating system according to one or more of claims 1 to 7, **characterised in that** it contains one or more compounds from the group nitroguanidine (NQ), derivatives of tetrazole such as 5-aminotetrazole, 5-aminotetrazole nitrate, bistetrazolamine or bitetrazole, aminoguanidine nitrate, diaminoguanidine nitrate, triaminoguanidine nitrate, guanidine nitrate, dicyanodiamidine nitrate, diaminoguanidine azotetrazolate, nitrotriazolone, dican diamidine nitrate, hexogen, octogen as reactive components.

9. Gas-generating system according to one or more of claims 1 to 8, **characterised in that** the fuels are used in the form of powder, granules, compacts such as for example tablets or in the case of polymers in the form of for example fibre sections or fibre balls, mats, fabrics, porous foams for example made of polyurethanes.

10. Gas-generating system according to one or more of claims 1 to 9, **characterised in that** for the control of combustion the embodiments are surface-treated, for example saturated or mixed with liquids or pasty substances.

11. Gas-generating system according to one or more of claims 1 to 10, **characterised in that** it contains catalysts, for example ferrocene and derivatives, ferric or cupric acetylacetonates as further additions.

12. Gas-generating system according to one or more of claims 1 to 11, **characterised in that** it contains one or more oxidants such as nitrates of alkali and alkaline earth elements, perchlorates of alkali and alkaline earth elements, ammonium nitrate, ammonium perchlorate, zinc peroxide, perborates, peroxodisulphates, permanganates, tin dioxide, manganese dioxide, oxidants derived from the nitramines and mixtures of these components, porosity generators, for example ammonium hydrogen carbonate, acetone dicarboxylic acid, azoisobutyronitrile and/or hollow spheres made of plastic.

13. Use of a gas-generating system in a gas generator in belt tighteners and inflatable impact cushions (airbags), **characterised in that** the system consists at least of a mixture of nitric oxide or nitrous oxide with nitric oxide, one or more fuels which are solid at room temperature and normal pressure, and an ignition device with an ignition charge, polymers from the group of ethylene, propylene, isoprene and/or styrene, oxygen-containing compounds which are derived for example from carboxylic acids such as polyvinyl acetates, polymethacrylates, polyterephthalates, from polyesters, polyethers, polycarbonates, polyoxymethylenes, from oligo- and polysaccharides such as sugar, cellulose, starch, from polyvinyl acetals and/or polyvinyl alcohols, urea, organic acids, for example fumaric acid, ascorbic acid and/or oxalic acid, cork, wood, aluminium, titanium and/or non-metals, for example boron, silicon, nitrides, azides and/or inorganic benzene (B₃N₃) being used as the fuel, and the ignition device igniting the gas/solid mixture.

## Revendications

1. Système générateur de gaz, **caractérisé en ce qu'**il est constitué d'au moins un mélange de monoxyde d'azote ou de gaz hilarant avec du monoxyde d'azote, d'un ou de plusieurs combustibles, qui sont solides à température ambiante et à pression normale, et d'un dispositif d'allumage avec une charge d'allumage, dans lequel on utilise comme combustible des polymères choisis dans le groupe des hydrocarbures, tels que l'éthylène, le propylène, l'isoprène, le styrène, des composés contenant de l'oxygène, qui dérivent par exemple d'acides carboxyliques tels que les poly(acétates de vinyle), les polyméthacrylates, les polytéréphtalates, les polyesters, les polyéthers, les polycarbonates, les polyoxyméthylènes, les oligo- et polysaccharides tels que le sucre, la cellulose, l'amidon, les poly(acétals de vinyle) et/ou les alcools polyvinyliques, de l'urée, des acides organiques, par exemple l'acide fumarique, l'acide ascorbique et/ou l'acide oxalique, du liège, du bois, de l'aluminium, du titane et/ou des composés non métalliques comme le bore, le silicium, les nitrures, les azides et/ou le benzène inorganique (B₃N₃) et **en ce que** le dispositif d'allumage allume le mélange de gaz/solides.

2. Système générateur de gaz selon la revendication 1, **caractérisé en ce que** l'on utilise comme charge d'allumage un fil explosif ou un pont d'allumage.

3. Système générateur de gaz selon la revendication 1 ou 2, **caractérisé en ce qu'**il contient, pour commander la réactivité des gaz, en plus des gaz inertes, de préférence du gaz carbonique, de l'air, de l'hélium, du néon et/ou de l'argon.

4. Système générateur de gaz selon une ou plusieurs des revendications 1 à 3, **caractérisé en ce qu'**il contient des additifs de gaz fortement odorants, par exemple des mercaptans en faibles quantités pour détecter des défauts d'étanchéité.

5. Système générateur de gaz selon une ou plusieurs des revendications 1 à 4, **caractérisé en ce qu'**il contient des additifs pour améliorer les propriétés odorantes des vapeurs de combustion dans le cas d'application.

6. Système générateur de gaz selon la revendication 5, **caractérisé en ce qu'**il contient de la vanilline.

7. Système générateur de gaz selon l'une quelconque des revendications 1 à 6, **caractérisé en ce qu'**il contient des substances explosives comme composants réactifs supplémentaires des combustibles.

8. Système générateur de gaz selon l'une quelconque des revendications 1 à 7, **caractérisé en ce qu'**il contient comme composants réactifs un ou plusieurs composés du groupe constitué de la nitroguanidine (Ni-Gu), des dérivés du tétrazole comme le 5-aminotétrazole, le nitrate de 5-aminotétrazole, la bistétrazolamine ou le bitétrazole, le nitrate d'aminoguanidine, le nitrate de diaminoguanidine, le nitrate de triaminoguanidine, le nitrate de guanidine, le nitrate de dicyanodiamidine, l'azotétrazolate de diaminoguanidine, la nitrotriazolone, le nitrate de dicyanodiamidine, l'hexogène et l'octogène.

9. Système générateur de gaz selon l'une quelconque des revendications 1 à 8, **caractérisé en ce que** les combustibles sont utilisés sous forme de poudre, de granulé, de corps pressés, tels que des comprimés, ou dans des polymères sous forme par exemple de rebuts de fibres ou de pelotes de fibres, de mats, de tissus, de mousses poreuses, par exemple de polyuréthannes.

10. Système générateur de gaz selon l'une quelconque des revendications 1 à 9, **caractérisé en ce que**, pour commander la combustion, les formes de réalisation sont traitées en surface, par exemple imprégnées ou mélangées avec des liquides ou des substances pâteuses.

11. Système générateur de gaz selon l'une quelconque des revendications 1 à 10, **caractérisé en ce qu'**il contient comme autres additifs des catalyseurs, par exemple du ferrocène et des dérivés, des acétylacétonates de fer ou de cuivre.

12. Système générateur de gaz selon l'une quelconque des revendications 1 à 11, **caractérisé en ce qu'**il contient comme additifs un ou plusieurs agents oxydants, tels que des nitrates des métaux alcalins et alcalinoterreux, des perchlorates des métaux alcalins et alcalinoterreux, le nitrate d'ammonium, le perchlorate d'ammonium, le peroxyde de zinc, les perborates, les peroxodisulfates, les permanganates, le dioxyde d'étain, le dioxyde de manganèse, les agents oxydants dérivés des nitramines et des mélanges de ces composants, des agents porogènes, par exemple l'hydrogénocarbonate d'ammonium, l'acide acétonedicarboxylique, l'azoisobutyronitrile et/ou des sphères creuses en matériau synthétique.

13. Utilisation d'un système générateur de gaz dans un générateur de gaz pour des tendeurs de ceinture et des coussins d'amortissement de chocs gonflables (airbags), **caractérisée en ce que** le système est constitué d'au moins un mélange de monoxyde d'azote ou de gaz hilarant avec du monoxyde d'azote, d'un ou plusieurs combustibles, qui sont solides à température ambiante et à pression normale, et d'un dispositif d'allumage avec une charge d'allumage, dans laquelle on utilise comme combustible des polymères d'éthylène, de propylène, d'isoprène et/ou de styrène, des composés contenant de l'oxygène qui dérivent, par exemple, d'acides carboxyliques, tels que les poly(acétates de vinyle), les polyméthacrylates, les polytéréphtalates, des polyesters, les polyéthers, les polycarbonates, les polyoximéthylènes, des oligo- et polysaccharides tels que le sucre, la cellulose, l'amidon, les poly(acétals de vinyle) et/ou les alcools polyvinyliques, de l'urée, des acides organiques, par exemple l'acide fumarique, l'acide ascorbique et/ou l'acide oxalique, du liège, du bois, de l'aluminium, du titane et/ou des composés non métalliques, par exemple le bore, le silicium, les azides et/ou le benzène inorganique (B₃N₃), et **en ce que** le dispositif d'allumage allume le mélange de gaz/solides.
